# EUROPÄISCHE PATENTSCHRIFT

(11) **EP 0 987 350 B1**
(45) Veröffentlichungstag und Bekanntmachung des Hinweises auf die Patenterteilung: **28.06.2006**
(21) Anmeldenummer: 99890263.9
(22) Anmeldetag: 05.08.1999
(51) Int. Cl.: C25D 11/36

(54) **Verfahren und Vorrichtung zum Aufbringen eines Phosphatüberzuges auf Werkstücke**
Process and apparatus for applying a phosphate coating on workpieces
Procédé et dipositif pour appliquer sur des pièces une couche de phosphate

(30) Priorität: 06.08.1998 AT 136398
(43) Veröffentlichungstag der Anmeldung: 22.03.2000
(73) Patentinhaber: voestalpine Austria Draht GmbH, 8600 Bruck a.d. Mur (AT)
(72) Erfinder: Stockner, Heinz, Dipl.-Ing., 8132 Pernegg (AT); Fischer, Heinz, 8600 Obraich (AT); Hönecke, Josef, 8605 Kapfenberg (AT)
(74) Vertreter: Wildhack, Helmut

(56) Entgegenhaltungen:
- WO-A-91/19836
- GB-A- 1 165 014
- US-A- 2 812 296
- US-A- 4 437 947
- US-A- 4 566 954
- US-A- 5 087 342

## Beschreibung

Die Erfindung bezieht sich auf ein Verfahren zum Aufbringen eines Phosphatüberzuges mit geregelter Schichtdicke als Hilfsmittel bei einer spanlosen Kaltformgebung von niedriglegierten oder unlegierten Stählen in Form von Drähten oder Stäben mit Anwendung von elektrischem Strom.

Weiters umfaßt die Erfindung eine Vorrichtung zum Aufbringen eines Phosphatüberzuges mit geregelter Schichtdicke als Hilfsmittel für eine spanlose Kaltformgebung von niedrig legierten oder unlegierten Drähten oder Stäben aus Stahl, bestehend aus mindestens den Komponenten: elektrolytisch betreibbare Phosphatier-Einheit, Trocknungseinrichtung, Bereitstellungs-, Zuführ- sowie Austragsvorrichtungen für den Draht oder Stab.

Für eine chemische Oberflächenbehandlung von Werkstücken, insbesondere aus Eisenbasislegierungen, als temporärer Korrosionsschutz und Gleithilfe bei einer spanlosen Formgebung bzw. dergleichen Kaltumformung oder als Vorbereitung und Teil einer Oberflächenveredelung hat sich ein Aufbringen von Phosphatüberzügen seit längerem bewährt und ist Stand der Technik. Ein Phosphatieren der Werkstücke erfolgt dabei in einem Behandlungsbad, welches als Hauptbestandteile Phosphate, meist Alkali- oder Zinkphosphat und reaktionsbeschleunigende Oxidationsmittel in wässriger Lösung enthält.

Optimale Schichtbildungsbedingungen können durch eine genaue Abstimmung der Phosphatkonzentration, die Art und die Menge der zugesetzten beschleunigend wirkenden Mittel sowie die Temperatur und den pH-Wert im Bad erreicht werden.

Die gebildeten Phosphatschichten bestehen zumeist aus zwei Lagen, wobei die erstere fest am Werkstück haftet und der obere Schichtteil geringe Haftung besitzt. Bei einer praktischen Anwendung der Phosphatierung sind daher Verfahrensbedingungen zu wählen, bei welchen der lose aufliegende Schichtteil möglichst gering ausgebildet wird. Weiters wird durch die Verfahrensbedingungen die Struktur der Phosphatauflage bestimmt, welche Struktur in hohem Maße die Haftung eines Schmierstoffes auf der Oberfläche beeinflußt.

Für ein Prägepolieren, Ziehen und dergleichen von Stahlstäben, von Draht und Vollprofil ist eine ausreichende Haftung der Phosphatierung und ihre vollumfängliche Beständigkeit über mehrere hintereinanderfolgende Bearbeitungs- bzw. Verformungsvorgänge von entscheidender Bedeutung, wobei eine feine kristalline Phosphatschicht eine gute Verankerungsmöglichkeit für den Schmierstoff darstellt, sodaß ein Abreißen des Schmierfilmes verhindert wird.

Um eine spanlose Verformung, zum Beispiel ein Ziehen von Stahldrähten mit hohen Verformungsgraden und geringem Verschleiß der Werkzeuge, zum Beispiel der Ziehsteine bei Einsparungen von Zwischenglühbehandlungen, zu erreichen, ist es wichtig, daß die Oberfläche des Werkstückes sowohl über dessen Umfang als auch über dessen Längserstreckung eine hohe Haftfestigkeit, eine gleichmäßig ausgebildete, geforderte Dicke und eine feinkristalline Oberflächenstruktur der Phosphatschicht aufweist. Die richtige Phosphatschichtstärke ist von besonderer Wichtigkeit, weil zu starke Schichten die Reibung, insbesondere beim ersten Verfahrensschritt bzw. beim ersten Zug, gegebenenfalls wesentlich erhöhen. Andererseits führen zu dünne oder über den Umfang des Werkstückes ungleiche Phosphatierungen zum Aufreißen der Schicht beim Zug, wodurch schlechtere Oberflächengüten des Erzeugnisses und eine geringere Haltbarkeit der Ziehsteine der letzten Züge verursacht werden kann.

Für eine Behandlung von Stahldraht sind Tauchverfahren und Durchlaufverfahren bekannt, in welchen hauptsächlich chlorat- oder nitrat/nitridbeschleunigte Zinkphosphat-Behandlungsbäder eingesetzt werden. Bei einer Tauchbehandlung werden Drahtbunde in ein Behandlungsbad eine bestimmte Zeitdauer eingebracht, wobei es vorteilhaft sein kann, wenn das Phosphatierbehandlungsbad in den Ablauf der Beizerei zusammen mit anderen Nachbehandlungsbecken positioniert und in einem Raum bzw. in einer Straße eingegliedert ist. Wenn dabei die Drahtbunde an einem Conveyer hängend mit automatischer Programmsteuerung bei den einzelnen Behandlungsschritten getaucht werden, sind bei gleichbleibender Badzusammensetzung im wesentlichen gleiche Schichtgewichte erreichbar. Bei dicht gewickelten Bunden und/oder geringer Badbewegung können jedoch ungleiche und/oder bei Störungen im Ablaufprogramm unrichtige Beschichtungsdicken ausgebildet werden.

Es ist auch bekannt, zur Erfüllung der Erfordernisse im Hinblick auf eine umfänglich gleiche Schichtstärke, eine Phosphatierung im Durchlaufverfahren vorzunehmen. Dabei ist es allerdings nötig, große Behandlungsbadlängen und/oder geringe und insbesondere konstante Durchlaufgeschwindigkeiten und/oder hohe Behandlungsbadtemperaturen mit zumeist hohen Konzentrationen an beschleunigend wirkenden Oxidationsmitteln anzuwenden, was wenig wirtschaftlich und/oder mit großen Verfahrensproblemen verbunden sein kann. Weiters werden bei den hochbeschleunigten Phosphatierungen oft grobe, insbesondere grobkristalline, Schichten gebildet, die für ein nachfolgendes Trocknen sowie ein Beseifen und insbesondere für das Ziehen des Stahles oder Drahtes nachteilig sein können.

Zur Erleichterung der Kaltformgebung von rostfreien, legierten Stählen ist gemäß DE 25 05 836-A1 bekannt, daß die Oberflächen kathodisch in einer sauren Phosphatierlösung, die eine Chelatverbindung enthält, behandelt werden. Dabei wird durch den elektrischen Strom auf die Oberfläche des rostfreien Stahles vorerst Zink abgeschieden und anschließend in einer Phosphatierstufe ein schmierwirksamer Film ausgebildet.

Die US-2,812 296 offenbart ein Verfahren zur Behandlung der Oberfläche von Stahlblech zur Erhöhung des Korrosionswiderstandes und zur Verbesserung der Haftung einer Lackschicht, um dieses Blech als Ersatz für Weißblech bei der Herstellung von Dosen für Verpackungszwecke verwendbar zu machen. Dabei wird auf das Blech im Durchgang durch eine saure Lösung beinhaltend Phosphationen und Ionen eines Chromsalzes, in dem das Chrom hexavalent vorlegt, kathodisch eine Schicht aufgebracht, welche eine sehr vorteilhafte Basis für eine Lackierung darstellt.

Weiters ist aus der EP 288 853 ein Verfahren zur Vorbereitung von Werkstücken aus Titan oder Titanlegierungen bekannt, bei welchem man die Werkstücke in eine wässrige, saures Zinkphosphat enthaltende Phosphatierungslösung taucht und auf der Oberfläche durch kathodische Elektrolyse einen Zinkphosphatüberzug erzeugt. Titan und Titanlegierungen sind chemisch beständiger als Stahl, sodaß sich geeignete Schmiermittelträgerschichten nur mit Schwierigkeiten aufbringen lassen.

Der Erfindung liegt die Aufgabe zugrunde, die Mängel der bisher bekannten Phosphatierungs-Behandlungen zu beseitigen und ein wirtschaftliches Verfahren anzugeben, mit welchem ein festhaftender, feinkristalliner Phosphatüberzug mit einer im Querschnitt konstanten und wählbaren Dicke und mit über die Länge gleichbleibendem Flächengewicht auf Werkstücke aus Eisenbasislegierungen, insbesondere auf niedriglegierte Stahldrähte, aufbringbar ist. Dabei soll eine Konstanz der Beschichtung auch bei unterschiedlichen Behandlungszeiten und unterschiedlichen lonenkonzentrationen im Behandlungsbad erreichbar sein.

Weiters ist es Ziel der Erfindung, eine Vorrichtung zu schaffen, mit welcher obige Phosphatüberzüge erstellbar sind.

Die Aufgabe wird bei einem gattungsgemäßen Verfahren dadurch gelöst, dass der Draht oder Stab in Längsrichtung relativ zur Vorrichtung bewegt und dabei hintereinander folgend zumindest dessen oberflächennaher Bereich auf eine erhöhte Temperatur zwischen 45° C und 120° C gebracht, durch mindestens ein Behandlungsbad geführt und während des Durchlaufens durch eine Phosphatier-Einheit mit einer Durchlaufzeit zwischen 1,5 und 19 Sekunden dessen Oberfläche bei einem Einwirken von elektrischem Strom kathodisch derart phosphatiert wird, dass beim Phosphatieren senkrecht zur Längserstreckung des Drahtes umfänglich ein gleicher Potentialverlauf im Behandlungsbad durch eine im Wesentlichen rohrförmig um den Draht angeordnete Anode erfolgt und die elektrischen Parameter derart eingeregelt werden, dass die Stromdichte am Draht von 0,5 bis 20 A/dm² erreicht und die dabei aufgebrachte Schicht nach dem Ausbringen des Drahtes aus dem Bad getrocknet oder trocknen gelassen werden.

Die mit der Erfindung erzieiten Vorteile sind im wesentlichen darin zu sehen, daß bei kurzen Behandlungszeiten, also mit hoher Wirtschaftlichkeit, ein feinkristalliner, gut haftender Phosphatüberzug, der in seiner Schichtstärke durch die elektrischen Werte bei der kathodischen Elektrolyse veränderbar ist, mit hoher Qualität aufgebracht wird. Dadurch ist es möglich, weitgehend unabhängig von Schwankungen in der Phosphat-Konzentration im Anteil der geringer dosierten, beschleunigend wirkenden Oxidationsmittel, der Temperatur und des pH-Wertes des Bades, gewünschte Phosphatschichtstärken auf die Werkstückoberfläche durch Einstellung der Kathodenstromdichte auszubilden. Sollte also beispielsweise anstelle von günstigen Restphosphatschichten von 0,5 - 1 g/m² am fertig gezogenen Stahldrahtmaterial eine relativ starke Phosphatauflage von 5 bis 15 g/m² für eine Weiterverarbeitung, zum Beispiel für Kaltstauchdrähte, gewünscht werden, so kann auf einfache Weise diese durch Erhöhung des elektrischen Kathodenstromes erreicht werden. Es ist dafür aber wichtig, daß vor dem Einbringen des Werkstückes bzw. des Drahtes in das Phosphatierungsbad zumindest der oberflächennahe Bereich auf erhöhte Temperatur gebracht wird, um eine feinkristalline Schichtstruktur unmittelbar nach dem Einbringen auszubilden.

Die vorteilhafte Phosphatschichtausbildung am Werkstück kann unterstützt werden, wenn dieses auf eine Temperatur zwischen 45°C und 120°C gebracht und das Behandlungsbad auf einer solchen zwischen 45°C und dem Siedepunkt desselben gehalten wird, vorzugsweise mit der Maßgabe, daß die Badtemperatur gleich oder niedriger als die Werkstückoberflächentemperatur eingestellt wird.

Sowohl für die Einstellung der elektrischen Werte für die kathodische Elektrolyse als auch für das Ausbilden einer über den Umfang konstanten Schichtstärke am Werkstück hat es sich als besonders günstig erwiesen, wenn beim Phosphatieren das Werkstück, elektrisch als Kathode geschaltet, senkrecht zu dessen Längserstreckung umfänglich ein gleicher Potentialverlauf im Behandlungsbad erstellt wird, wobei ein Durchlauf durch eine im wesentlichen rohrförmig um das Werkstück angeordnete Anode erfolgt und die elektrischen Parameter derart eingeregelt werden, daß eine Stromdichte am Werkstück von 0,5 bis 20 A/dm², vorzugsweise von 5 bis 10 A/dm² erreicht wird.

Wenn weiters in vorteilhafter Weise die Anode im Phosphatierbad derart ausgebildet wird, daß deren Stromdichte auf einen Wert von 0,1 bis 0,6, insbesondere auf etwa 0,3 mal der Stromdichte an der Werkstückoberfläche gehalten wird, können besonders wirkungsvoll gut regelbare Elektrolyseparamter erreicht werden.

Um eine vorteilhaft fest haftende, feinkristalline Schicht auszubilden, ist es günstig, wenn das Werkstück mit einer Geschwindigkeit von 5 bis 500 m/min, vorzugsweise von 30 bis 100 m/min durch das Behandlungsbad bewegt und dabei auf dessen Oberfläche eine Phosphat-Beschichtung von 1 bis 50 g/m², vorzugsweise von 5 bis 15 g/m² aufgebracht wird. Höhere Ablagerungsgeschwindigkeiten könnten zwar weitere wirtschaftliche Verfahrensvorteile bringen, bewirken jedoch eine grobe Struktur der Phosphatauflage, welche dadurch einen nachteiligen Einfluß bei der Beseifung und insbesondere beim ersten Zug der Kaltverformung des Drahtes verursachen kann.

Sowohl die Güte als auch die Gleichmäßigkeit der Phosphatierung können gesteigert werden, wenn die elektrischen Werte bei der kathodischen Elektrolyse in Abhängigkeit von der Kationenkonzentration im und von der jeweiligen Durchlaufzeit des Werkstückes durch das Phosphatierungsbad mit der Maßgabe geregelt werden, daß die Beschichtungsdicke über die Werkstücklänge im wesentlichen konstant gehalten wird und daß bei einer Unterbrechung der Durchlaufbewegung das Werkstück aus dem Behandlungsbad ausgehoben oder dessen Badspiegel unter das Werkstückniveau gesenkt wird. Damit ist es auch möglich, bei Anlagenstörungen eine negative Auswirkung derselben auf die Erzeugnisqualität weitgehend auszuschalten.

Ein besonderer Vorteil im Hinblick auf eine kontinuierliche, höchst wirtschaftliche Phosphatierung kann erreicht werden, wenn das Werkstück in dessen Durchlaufrichtung vor einem durch Einwirken von elektrischem Strom unterstützten, insbesondere einem kathodischen Phosphatieren, gebeizt wird. Dabei hat es sich als dienlich erwiesen, wenn ein anodisches Beizen im Durchlauf mit einer Stromdichte am Werkstück zwischen 20 und 100 A/dm², vorzugsweise zwischen 40 und 80 A/dm² durchgeführt und das Beizbad auf einer Temperatur zwischen 45°C und 95°C gehalten wird.

Die elektrische Stromversorgung der Einrichtung kann vereinfacht und deren Regelbarkeit wirkungsvoll erhalten werden, wenn das elektrolytische Beiz- sowie das dergleichen Phosphatierbad elektrisch in Serie geschaltet und mit geregelter Gleichspannung versorgt werden.

Der Materialfluß kann verbessert und die Qualitätssicherung der Beschichtung erhöht werden, wenn das Werkstück mit einer Querschnittsfläche von 0,003 bis 700 mm² unmittelbar nach der Entnahme aus dem Vorrat entzundert und/oder linear gerichtet wird.

Das weitere Ziel der Erfindung wird bei einer Vorrichtung der eingangs genannten Art dadurch erreicht, dass die Einzelkomponenten der Vorrichtung jeweils eine derartige Ausführungsform und Anordnung aufweisen, dass der Draht oder Stab in Längsrichtung durch diese durchbewegbar und in diesen bearbeitbar ist und dass der Phosphatier-Einheit mindestens eine Erwärmungs-Einrichtung für einen durchbewegten Draht oder Stab vorgeordnet ist, wobei die mit elektrischem Strom versorgbare Elektrolyse-Einheit für ein Phosphatieren mindestens eine rohrförmige, den Draht umgebende Elektrode aufweist und eine Zuführung und ein - sowie auslaufseitig eine Überlaufeinrichtung für das Phosphatierbad besitzt.

Die Vorteile, die durch diese erfindungsgemäße Ausführungsform der Vorrichtung erreicht werden ergeben sich im wesentlichen daraus, daß in einer wirtschaftlich betreibbaren Durchlaufanlage mittels einer vorgeordneten Erwärmungseinrichtung für den Draht oder Stab beste Bedingungen für ein feinkristallines Phosphatieren mit Steuerung der Phosphatschichtstärke geschaffen sind. Dabei ist es weiter wichtig, daß die Elektrolyse-Einheit eine im wesentlichen das Werkstück konzentrisch umgebende Elektrode aufweist, sodaß umfänglich ein gleicher Potentialverlauf bzw. ein gleicher Kathodenfall der Spannung zur Werkstückoberfläche hin erreicht wird und günstige Voraussetzungen für eine Phosphatierung mit konstanter Schichtstärkenbildung gegeben sind. In diesem Zusammenhang ist auch eine Bewegung im Phosphatierbad bzw. eine Bereitstellung von unverbrauchtem Reaktionsmittel an der Werkstückoberfläche wichtig, was erfindungsgemäß durch Überlaufeinrichtungen, welche ein Scheuem und Abtragungen verhindern, erreichbar ist.

Um trotz einer störungsbedingten Unterbrechung des Werkstückdurchlaufes durch das Phosphatierungsbad keine übermäßigen Beschichtungsstärken zu bewirken, ist es günstig, wenn die mit elektrischem Strom versorgbare Phosphatier-Einheit im Phosphatierbadbereich und/oder in dessen Zu- oder Ableitungsbereich eine Vorrichtung zum schnellen Absenken des Badniveaus unter die Höhe des Werkstückes aufweist.

Wenn weiters der elektrolytisch betreibbaren Phosphatier-Einheit mindestens eine, vorzugsweise im wesentlichen gleich aufgebaute Beiz-Einheit, vorzugsweise unmittelbar vorgeordnet ist, ist eine besonders wirtschaftliche und sichere Phosphatierung mit hoher Erzeugnisgüte erreichbar.

Der Ablauf der Beschichtung kann hinsichtlich Aufbau und Ausbildung der Phosphatauflage am Werkstück gefördert werden, wenn die Phosphatier-Einheit und die Beiz-Einheit und/oder die Bereitstellungsmittel für die flüssigen Phosphatier- und Beizmedien regelbare Wärmeeinrichtungen für diese aufweisen.

Hinsichtlich der elektrischen Stromleitung und Kontaktausbildung kann in günstiger Weise vorgesehen sein, daß die Rohrelektrode der Beiz-Einheit und die Rohrelektrode der Phosphatier-Einheit mit dem Minus- und Pluspol einer regelbaren Gleichspannungsquelle verbindbar sind und daß das Werkstück anschlußfrei jeweils als Anode und Kathode ausbildbar ist.

Sowohl für ein leichtes Einbringen des Werkstückes als auch für verbesserte Servicebedingungen kann vorgesehen sein, daß die im wesentlichen konzentrisch um den Draht angeordnete rohrförmige Elektrode der Phosphatier- und/oder der Beizeinheit, gesehen in Axrichtung durch jeweils mindestens zwei Schalensegmente gebildet und zumindest ein Teil der Schalensegmente abhebbar oder ausschwenkbar ausgeführt ist.

Besonders wirkungsvoll hinsichtlich einer Vermeidung von Kurzschlüssen im Elektrolysebad hat es sich erwiesen, wenn zumindest die Unterseite der rohrförmigen Elektrode bzw. ein derartig angeordnetes Schalensegment mit Bohrungen versehen oder in Gitterform ausgeführt ist.

Wenn weiters die Erwärmungseinrichtung als Induktions- oder als konduktiv wirkende Anlage ausgebildet ist und zumindest nach der Erwärmungseinrichtung, vorzugsweise jeweils vor und/oder nach der Beiz-Einheit der Phosphatiereinheit sowie gegebenenfalls der Trocknungseinrichtung eine Temperaturmeßeinrichtung zur Feststellung und/oder Regelung der Werkstücktemperatur angeordnet ist, und wenn sämtliche Meßeinrichtungen der Vorrichtung mit einer zentralen Meß- und/oder Regel- und/oder Dokumentationseinheit verbunden sind, kann ein vollautomatischer Betrieb der Vorrichtung zur Aufbringung eines Phosphatüberzuges und höchste Güte der Beschichtung erreicht werden.

Im folgenden wird die Erfindung anhand von lediglich einen Ausführungsweg schematisch darstellenden Zeichnungen näher erläutert. Es zeigt:
- Fig.1: Eine Durchlauf-Phosphatier-Einrichtung
- Fig.2: Eine kontinuierliche Beiz- und Phosphatier-Einrichtung in Tandemanordnung

Nachfolgend sind die Bezugszeichen, die für Fig.1 und Fig.2 Geltung besitzen, aufgelistet.
- 1: Werkstückvorrat
- 11: Werkstück
- 2: Richtanlage
- 3: Erwärmungseinrichtung
- 4: Beizeinheit
- 40: Beiz-Medium bzw. Flüssigkeit
- 41: Rohrelektrode
- 42: Zuführung
- 43: Überlaufeinrichtung
- 44: Überlaufeinrichtung
- 45: Vorrichtung zur Absenkung des Badniveaus
- 46: Beizbadspiegel
- 5: Phosphatiereinheit
- 50: Phosphatiermedium
- 51: Rohrelektrode
- 51': Kontaktrolle
- 52: Zuführung
- 53: Überfaufeinrichtung
- 54: Überlaufeinrichtung
- 55: Vorrichtung zur Absenkung des Badniveaus
- 56: Phosphatierbadspiegel
- 6: Trocknungseinrichtung
- 7: Verformungseinrichtung
- 8: Gleichspannungsquelle
- T₁:
- T₂:
- T₃: Temperatureinrichtungen
- T₄:
- T₅:
- Z: Bewegungseinrichtung des Werkstückes

Fig.1 zeigt eine erfindungsgemäße Vorrichtung zum Aufbringen eines Phosphatüberzuges auf Draht, der in der Folge in einer Zieheinrichtung verformt wird. Die Einzelkomponenten der Einrichtung sind für einen Durchlauf des Drahtes erstellt und angeordnet. Von einer Trommel oder einem Bund 1 wird ein gebeizter Walzdraht 11, durch eine zum Beispiel Biegerichtanlage, axial gerichtet und in eine regelbare Erwärmungseinrichtung 3 eingebracht. Eine Regelung der insbesondere induktiv oder konduktiv auf den Draht wirkenden Wärme-Anlage kann durch eine nachgeschaltete Temperaturmeßeinrichtung T₁ erfolgen.

Eine in der Durchlaufrichtung Z des Drahtes 11 nachgeordnete Phosphatiereinheit 5 verfügt über einen Behälter für ein Phosphatiermedium 50 und besitzt mindestens eine Zuführung 52 für dieses. Ein- und auslaufseitig weist der Behälter jeweils eine Überlaufeinrichtung 53,54 auf, durch welche der Draht 11 weitgehend reibungsfrei durch das Phosphatierbad verbracht werden kann. Für Störungsfälle oder für ein Einbringen des Drahtes 11 kann mittels einer Vorrichtung 55 der Phosphatierbadspiegel abgesenkt werden. Eine Rohrelektrode 51 im Behälter, die in Segmentform ausgeführt sein kann, ist im wesentlichen konzentrisch um den Draht 11 positionierbar und besitzt einen Anschluß an den PLUS-Pol einer regelbaren Gleichstromquelle 8, wobei deren MINUS-Pol mit einer Kontaktrolle 51' verbunden ist. Eine Heizeinrichtung (nicht dargestellt) für das Phosphatiermedium 50 kann im Behälter oder in einem Bereitstellungsgefäß angeordnet sein. Mittels Temperaturerfassungsmittel T₃ T₄ T₅, deren Meßwerte vorzugsweise Regeleinrichtung zugeführt werden, sind die Oberflächen-Temperaturen des Drahtes und jene des Bades feststellbar.

Der Phosphatiereinheit 5 sind in Fig.1 nicht dargestellte Abspülmittel für den Draht 11 nachgeordnet, welcher Draht in der Folge eine Trocknungseinrichtung 6 sowie gegebenenfalls eine Beseifungseinrichtung durchläuft und in einer Ziehbank 7 verformt wird.

In Fig.2 ist erfindungsgemäß eine Vorrichtung 5 zum Aufbringen eines Phosphatüberzuges mit einer vorgeordneten Beizeinheit 4 schematisch dargestellt. Die Beizeinheit 4 weist in Fig.2 einen prinzipiell gleichen Aufbau wie die Phosphatiereinheit 5 auf, kann jedoch unterschiedlich aufgebaut sein. Wichtig dabei ist, daß, weil ein Beizvorgang in der gleiche Linie erfolgt wie ein Aufbringen eines Phosphatierüberzuges, die Beizparameter mit Konzentration der Beizflüssigkeit, Temperatur des Beizmediums und des Drahtes, Elektrolysebedingungen sowie Beizdauer und dergleichen auf die Drahtgeschwindigkeit abgestimmt sind. Besonders vorteilhaft ist eine Stromführung über die Rohrelektrode 51 im Phosphatiermedium 50 über den Draht 11 und über die Rohrelektrode 41 in der Beizflüssigkeit 40 bei einem Anschluß der Elektroden an eine regelbare Gieichsiromquelle 8.

## Patentansprüche

1. Verfahren zum Aufbringen eines Phosphatüberzuges mit geregelter Schichtdicke als Hilfsmittel bei einer spanlosen Kaltformgebung von niedriglegierten oder unlegierten Stählen in Form von Drähten oder Stäben mit Anwendung von elektrischem Strom, wobei der Draht oder Stab in Längsrichtung relativ zur Vorrichtung bewegt und dabei hintereinander folgend zumindest dessen oberflächennaher Bereich auf eine erhöhte Temperatur zwischen 45°C und 120°C gebracht, durch mindestens ein Behandlungsbad geführt und während des Durchlaufens durch eine Phophatier- Einheit mit einer Durchlaufzeit zwischen 1,5 und 19 Sekunden dessen Oberfläche bei einem Einwirken von elektrischem Strom kathodisch derart phosphatiert wird, dass beim Phosphatieren senkrecht zur Längserstreckung des Drahtes umfänglich ein gleicher Potentialverlauf im Behandlungsbad durch eine im Wesentlichen rohrförmig um den Draht angeordnete Anode erfolgt, und die elektrischen Parameter derart eingeregelt werden, dass die Stromdichte am Draht von 0,5 bis 20 A/dm² erreicht und die dabei aufgebrachte Schicht nach dem Ausbringen des Drahtes aus dem Bad getrocknet oder trocknen gelassen werden.

2. Verfahren nach Anspruch 1, wobei der Draht auf eine Temperatur zwischen 45°C und 120°C gebracht und das Behandlungsbad auf eine solche zwischen 45°C und dem Siedepunkt desselben mit der Maßgabe gehalten wird, dass die Badtemperatur gleich oder niedriger als die Drahtoberflächen-Temperatur eingestellt wird.

3. Verfahren nach Anspruch 1 oder 2, wobei der Draht oder Stab während des Durchlaufens durch eine Phosphatiereinheit mit einer Durchlaufzeit zwischen 4 und 9 Sekunden und mit einer Stromdichte von 5 bis 10 A/dm² phosphatiert wird.

4. Verfahren nach einem der Ansprüche 1 bis 3, wobei die Anode im Phosphatierbad derart ausgebildet wird, dass deren Stromdichte auf einen Wert von 0,1 bis 0,6, insbesondere auf etwa 0,3 mal der Stromdichte an der Drahtoberfläche gehalten wird.

5. Verfahren nach einem der Ansprüche 1 bis 4, wobei der Draht mit einer Geschwindigkeit von 5 bis 500 m/min, vorzugweise von 30 bis 100 m/min durch das Behandlungsbad bewegt und dabei auf dessen Oberfläche eine Phosphat-Beschichtung von 1 bis 50 g/m², vorzugsweise von 5 bis 15 g/m² aufgebracht wird.

6. Verfahren nach einem der Ansprüche 1 bis 5, wobei die elektrischen Werte bei der kathodischen Elektrolyse in Abhängigkeit von der Kationenkonzentration im Phosphatierbad und der jeweiligen Durchlaufzeit des Drahtes durch das Phosphatierbad mit der Maßgabe geregelt werden, dass die Beschichtungsdicke über die Drahtlänge im Wesentlichen konstant gehalten wird und dass bei einer Unterbrechung der Durchlaufbewegung der Draht aus dem Behandlungsbad ausgehoben oder dessen Badspiegel unter das Drahtniveau gesenkt wird.

7. Verfahren nach einem der Ansprüche 1 bis 6, wobei der Draht in dessen Durchlaufrichtung vor einem kathodischen Phosphatieren gebeizt wird.

8. Verfahren nach einem der Ansprüche 1 bis 7, wobei der Draht mit einer Querschnittsfläche von 0,03 bis 700 mm² unmittelbar nach der Entnahme aus dem Vorrat entzundert und/oder linear gerichtet wird.

9. Verfahren nach einem der Ansprüche 1 bis 8, wobei das Beizen durch die Einwirkung von elektrischem Strom unterstützt, insbesondere ein anodisches Beizen im Durchlauf mit einer Stromdichte am Draht zwischen 20 und 100 A/dm², vorzugsweise zwischen 40 und 80 A/dm² durchgeführt und das Beizbad auf einer Temperatur zwischen 45°C und 95°C gehalten wird.

10. Verfahren nach einem der Ansprüche 1 bis 9, wobei das elektrolytische Beizsowie das dergleichen Phosphatierbad elektrisch in Serie geschaltet und mit geregelter Gleichspannung versorgt werden.

11. Vorrichtung zum Aufbringen eines Phosphatüberzuges mit geregelter Schichtdicke als Hilfsmittel für eine spanlose Kaltformgebung von niedrig legierten oder unlegierten Drähten oder Stäben aus Stahl, bestehend aus mindestens den Komponenten: elektrolytisch betreibbaren Phosphatier-Einheit, Trocknungseinrichtung, Bereitsstellungs-, Zuführ- sowie Austragsvorrichtungen für den Draht oder Stab, **dadurch gekennzeichnet, dass** die Einzelkomponenten der Vorrichtung jeweils eine derartige Ausführungsform und Anordnung aufweisen, dass der Draht oder Stab (11) in Längsrichtung (Z) durch diese durchbewegbar und in diesen bearbeitbar ist und dass der Phosphatier-Einheit (5) mindestens eine, Erwärmungs-Einrichtung (3) für einen durchbewegten Draht oder Stab (11) vorgeordnet ist, wobei die mit elektrischem Strom versorgbare Elektrolyse-Einheit (5), für ein Phosphatieren mindestens eine rohrförmige, den Draht (11) umgebende Elektrode (51) aufweist und eine Zuführung (52) und ein- sowie auslaufseitig eine Überlaufeinrichtung (53,54) für das Phosphatierbad (50) besitzt.

12. Vorrichtung nach Anspruch 11, **dadurch gekennzeichnet, dass** die mit elektrischem Strom versorgbare Phophatier-Einheit (5) im Phosphatierbadbereich (50) und/oder in dessen Zu- oder Ableitungsbereich eine Vorrichtung (55) zum schnellen Absenken des Badniveaus (56) unter die Höhe des Drahtes (11) aufweist.

13. Vorrichtung nach einem der Ansprüche 11 oder 12, **dadurch gekennzeichnet, dass** der Erwärmungseinrichtung (3) eine vorzugsweise mechanische Entzunderungs- und/oder eine Richtanlage (2) für den Draht (11) vorgeordnet ist.

14. Vorrichtung nach einem der Ansprüche 11 bis 13**, dadurch gekennzeichnet, dass** der elektrolytisch betreibbaren Phosphatier-Einheit (5) mindestens eine, im Wesentlichen gleich aufgebaute Beiz-Einheit (4) vorgeordnet ist.

15. Vorrichtung nach einem der Ansprüche 11 bis 14, **dadurch gekennzeichnet, dass** die Phosphatier-Einheit (5) und die Beiz-Einheit (4) und/oder die Bereitstellungsmittel für die flüssigen Phosphatier- und Beizmedien regelbare Wärmeeinrichtungen für diese aufweisen.

16. Vorrichtung nach einem der Ansprüche 11 bis 15, **dadurch gekennzeichnet, dass** die Rohrelektrode (41) der Beiz-Einheit (4) und die Rohrelektrode (51) der Phosphatier-Einheit (5), mit dem Minus- und Pluspol einer regelbaren Gleichspannungsquelle (8) verbindbar sind und dass der Draht anschlußfrei jeweils als Anode und Kathode ausbildbar ist.

17. Vorrichtung nach einem der Ansprüche 11 bis 16**, dadurch gekennzeichnet, dass** die im Wesentlichen konzentrisch um den Draht angeordnete rohrförmige Elektrode der Phosphatier- (5) und/oder der Beizeinheit (4), gesehen in Axrichtung, durch jeweils mindestens zwei Schalensegmente gebildet und zumindest ein Teil der Schalensegmente abhebbar oder ausschwenkbar ausgeführt ist.

18. Vorrichtung nach einem der Ansprüche 11 bis 17, **dadurch gekennzeichnet, dass** zumindest die Unterseite der rohrförmigen Elektrode bzw. ein derartig angeordnetes Schalensegmente mit Bohrungen versehen oder in Gitterform ausgeführt ist.

19. Vorrichtung nach einem der Ansprüche 11 bis 18, **dadurch gekennzeichnet, dass** die Erwärmungseinrichtung (3) als Induktions- oder als konduktiv wirkende Anlage ausgebildet ist.

20. Vorrichtung nach einem der Ansprüche 11 bis 19, **dadurch gekennzeichnet, dass** zumindest nach der Erwärmungseinrichtung (3), vorzugweise jeweils vor und/oder nach der Beiz-Einheit (4) der Phophatiereinheit (5) sowie der Trochnungseinrichtung (6) eine Temperaturmeßeinrichtung (T₁) (T₂T₃T₅T₀) zur Feststellung und/oder Regelung der Drahttemperatur angeordnet ist und dass sämtliche Meßeinrichtungen der Vorrichtung mit einer zentralen Meß- und/oder Regel- und/oder Dokumentationseinheit verbunden sind.

## Claims

1. Method for applying a phosphate coating with controlled film thickness as an aid in the non-cutting cold forming of low-alloy or unalloyed steels in the form of wires or rods using electrical current, wherein the wire or rod is moved in the longitudinal direction relative to the apparatus and in succession at least the area thereof close to the surface is brought to an increased temperature of between 45°C and 120°C, passed through at least one treatment bath and, during transit through a phosphating unit with a transit time of between 1.5 and 19 seconds, the surface thereof is cathodically phosphated on exposure to electrical current in such a way that, during phosphating, an extensively uniform potential profile is obtained in the treatment bath perpendicularly to the longitudinal extent of the wire by a substantially tubular anode arranged around the wire and the electrical parameters are adjusted in such a way that the current density at the wire reaches from 0.5 to 20 A/dm² and the film so applied is dried or left to dry after removal of the wire from the bath.

2. Method according to claim 1, wherein the wire is brought to a temperature of between 45°C and 120°C and the treatment bath is held at such a temperature between 45°C and the boiling point thereof, preferably with the proviso that the bath temperature is set to be equal to or lower than the wire surface temperature.

3. Method according to claim 1 or claim 2, wherein the wire or rod is phosphated during transit through a phosphating unit with a transit time of between 4 and 9 seconds and a current density of 5 to 10 A/dm².

4. Method according to any one of claims 1 to 3, wherein the anode in the phosphating bath is so configured that its current density is kept at a value of 0.1 to 0.6, in particular at approximately 0.3 times the current density at the wire surface.

5. Method according to any one of claims 1 to 4, wherein the wire is moved at a speed of 5 to 500 m/min, preferably 30 to 100 m/min, through the treatment bath and a phosphate coating of 1 to 50 g /m², preferably 5 to 15 g/m², is applied to the surface thereof.

6. Method according to any one of claims 1 to 5, wherein the electrical values during cathodic electrolysis are controlled as a function of the cation concentration in the phosphating bath and of the respective transit time of the wire through said phosphating bath, with the proviso that the coating thickness is kept substantially constant over the wire length and that, on interruption of transit, the wire is lifted out of the treatment bath or the bath level thereof is lowered to below the wire level.

7. Method according to any one of claims 1 to 6, wherein the wire is pickled upstream of cathodic phosphating in the transit direction thereof.

8. Method according to any one of claims 1 to 7, wherein the wire with a cross-sectional area of 0.03 to 700 mm² is descaled and/or linearly straightened directly after being taken from the supply.

9. Method according to any one of claims 1 to 8, wherein pickling is assisted by the action of electrical current, in particular anodic pickling is performed in transit with a current density at the workpiece of between 20 and 100 A/dm², preferably between 40 and 80 A/dm² and the pickling bath is kept at a temperature of between 45°C and 95°C.

10. Method according to any one of claims 1 to 9, wherein the electrolytic pickling bath and the similar phosphating bath are connected electrically in series and supplied with controlled direct voltage.

11. Apparatus for applying a phosphate coating with controlled film thickness as an aid in the non-cutting cold forming of low-alloy or unalloyed steel wires or rods, consisting of at least the following components: electrolytically operatable phosphating unit, drying means, supply, feed and discharge apparatus for the wire or rod, **characterised in that** the individual components of the apparatus in each case exhibit such an embodiment and arrangement that the wire or rod (11) may be moved in the longitudinal direction (Z) therethrough and processed therein and that at least one heating means (3) for a wire or rod (11) in transit is arranged upstream of the phosphating unit (5), wherein the electrolysis unit (5) for phosphating suppliable with electrical current comprises at least one tubular electrode (51) surrounding the wire (11) and has a feed (52) and overflow means (53, 54) for the phosphating bath (50) on both the inlet and the outlet side.

12. Apparatus according to claim 11, **characterised in that** the phosphating unit (5) suppliable with electrical current comprises, in the phosphating bath area (50) and/or in the feed or discharge area thereof, an apparatus (55) for rapid lowering of the bath level (56) to below the height of the wire (11).

13. Apparatus according to either one of claim 11 or claim 12, **characterised in that** a preferably mechanical descaling installation and/or a straightening installation (2) for the wire (11) is arranged upstream of the heating means (3).

14. Apparatus according to any one of claims 11 to 13, **characterised in that** there is arranged upstream of the electrically operatable phosphating unit (5) at least one pickling unit (4) of preferably substantially identical construction.

15. Apparatus according to any one of claims 11 to 14, **characterised in that** the phosphating unit (5) and the pickling unit (4) and/or the supply means for the liquid phosphating and pickling media comprise controllable heating means for the latter.

16. Apparatus according to any one of claims 11 to 15, **characterised in that** the tubular electrode (41) of the pickling unit (4) and the tubular electrode (51) of the phosphating unit (5) are connectable with the negative and positive poles of a controllable direct voltage source (8) and **in that** the wire may be configured in terminal-free manner in each case as anode and cathode.

17. Apparatus according to any one of claims 11 to 16, **characterised in that** the tubular electrode of the phosphating (5) and/or pickling (4) unit arranged substantially concentrically around the wire takes the form in each case of at least two shell segments, when viewed in the axial direction, at least one part of the shell segments being of removable or swing-out construction.

18. Apparatus according to any one of claims 11 to 17, **characterised in that** at least the underside of the tubular electrode or a shell segment arranged in such a way is provided with holes or is of lattice-type construction.

19. Apparatus according to any one of claims 11 to 18, **characterised in that** the heating means (3) takes the form of an induction or conductively acting installation.

20. Apparatus according to any one of claims 11 to 19, **characterised in that** a temperature measuring means (T₁) (T₂ T₃ T₅ T₀) is arranged to determine and/or control wire temperature at least downstream of the heating means (3), preferably in each case upstream and/or downstream of the pickling unit (4), of the phosphating unit (5) and of the drying means (6), and **in that** all the measuring means of the apparatus are connected with a central measuring and/or control and/or record-keeping unit.

## Revendications

1. Procédé d'application d'un revêtement de phosphate selon une épaisseur de couche régulée en tant que moyen auxiliaire lors d'un façonnage à froid sans enlèvement de matière d'aciers faiblement ou non alliés sous la forme de fils ou tiges avec application de courant électrique, le fil ou la tige étant déplacé(e) dans la direction longitudinale par rapport au dispositif, après quoi successivement au moins sa région proche de la surface est portée à une température comprise entre 45°C et 120°C puis guidée à travers un bain de traitement, et sa surface est phosphatée par voie cathodique sous l'effet d'un courant électrique pendant la traversée d'une unité de phosphatation sur une durée de 1,5 à 19 secondes, de telle sorte que l'on obtient, lors de la phosphatation, sur toute la circonférence perpendiculairement à la dimension longitudinale du fil, un même profil de potentiel généré dans le bain de traitement par une anode agencée sensiblement selon une forme tubulaire autour du fil, les paramètres électriques étant réglés de telle sorte que la densité de courant au niveau du fil atteint 0,5 à 20 A/dm², la couche déposée étant séchée ou laissée à sécher après extraction du fil hors du bain.

2. Procédé selon la revendication 1, **caractérisé en ce que** le fil est porté à une température comprise entre 45°C et 120°C et **en ce que** le bain de traitement est maintenu à une température comprise entre 45°C et son point d'ébullition de manière que la température du bain soit inférieure ou égale à la température superficielle du fil.

3. Procédé selon la revendication 1 ou la revendication 2, **caractérisé en ce que** le fil ou la tige est phosphaté(e) pendant son passage à travers une unité de phosphatation avec un temps de passage compris entre 4 et 9 secondes et avec une densité de courant comprise entre 5 et 10 A/dm².

4. Procédé selon la revendication 1 à 3, **caractérisé en ce que** l'anode présente dans le bain de phosphatation est formée de sorte que la densité de courant au niveau de l'anode est maintenue à une valeur comprise entre 0,1 et 0,6 fois, notamment environ 0,3 fois la densité de courant à la surface du fil.

5. Procédé selon l'une quelconque des revendications 1 à 4, **caractérisé en ce que** le fil est déplacé à une vitesse comprise entre 5 et 500 m/min, de préférence entre 30 et 100 m/min à travers le bain de traitement, un revêtement de phosphate de 1 à 50 g/m², de préférence de 5 à 15 g/m² étant alors appliqué sur sa surface.

6. Procédé selon l'une quelconque des revendications 1 à 5, **caractérisé en ce que** les paramètres électriques de l'électrolyse cathodique sont réglés en fonction de la concentration des cations dans le bain de phosphatation et du temps de passage du fil à travers le bain de phosphatation de manière que l'épaisseur de revêtement soit maintenue sensiblement constante sur toute la longueur du fil, le fil étant soulevé hors du bain de traitement ou le niveau dudit bain étant abaissé en dessous du niveau du fil en cas d'interruption du mouvement de traversée.

7. Procédé selon l'une quelconque des revendications 1 à 6, **caractérisé en ce que** le fil est décapé avant d'être soumis à une phosphatation cathodique, vu dans le sens de traversée.

8. Procédé selon l'une quelconque des revendications 1 à 7, **caractérisé en ce que** le fil d'une section transversale de 0,03 à 700 mm² est dégraissé juste après son prélèvement de la réserve et/ou est rectifié linéairement.

9. Procédé selon l'une quelconque des revendications 1 à 8, **caractérisé en ce que** le décapage est soutenu par l'effet d'un courant électrique, notamment un décapage anodique, lors de la traversée avec une densité de courant sur le fil comprise entre 20 et 100 A/dm², de préférence entre 40 et 80 A/dm², et **en ce que** le bain de décapage est maintenu à une température comprise entre 45°C et 95°C.

10. Procédé selon l'une quelconque des revendications 1 à 9, **caractérisé en ce que** le bain de décapage électrolytique ainsi que le bain de phosphatation électrolytique sont montés en série sur le plan électrique et sont alimentés avec une tension continue régulée.

11. Dispositif d'application d'un revêtement de phosphate selon une épaisseur de couche régulée en tant que moyen auxiliaire lors d'un façonnage à froid sans enlèvement de matière de fils ou tiges en aciers faiblement ou non alliés, comportant au moins les composants suivants : unité de phosphatation à fonctionnement électrolytique, installation de séchage, dispositifs d'approvisionnement, d'alimentation et d'extraction du fil ou de la tige, **caractérisé en ce que** chacun des composants du dispositif présente une forme d'exécution et un agencement tels que le fil ou la tige (11) peut les traverser dans la direction longitudinale (Z) et y être traité(e) et **en ce qu'**en amont de l'unité de phosphatation (5) est agencée au moins une installation de chauffage (3) du fil ou de la tige (11) transporté(e), l'unité d'électrolyse (5) apte à être alimentée en courant électrique présentant au moins une électrode tubulaire (51) entourant le fil (11) pour la phosphatation et possédant une admission (52) et un dispositif de trop-plein (53, 54) côté entrée et côté sortie du bain de phosphatation (50).

12. Dispositif selon la revendication 11, **caractérisé en ce que** l'unité de phosphatation (5) apte à être alimentée en courant électrique présente dans la région du bain de phosphatation (50) et/ou dans la zone d'entrée ou de sortie dudit bain, un dispositif (55) permettant d'abaisser rapidement le niveau de bain (56) au-dessous du niveau du fil (11).

13. Dispositif selon la revendication 11 ou la revendication 12, **caractérisé en ce qu'**en amont du dispositif de chauffage (3) est agencée une installation, de préférence mécanique, de dégraissage et/ou rectification (2) du fil (11).

14. Dispositif selon l'une quelconque des revendications 11 à 13, **caractérisé en ce qu'**en amont de l'unité de phosphatation à fonctionnement électrolytique (5) est agencée au moins une unité de décapage (4) de conception sensiblement identique.

15. Dispositif selon l'une quelconque des revendications 11 à 14, **caractérisé en ce que** l'unité de phosphatation (5) et l'unité de décapage (4) et/ou le moyen d'approvisionnement en agents liquides de phosphatation et de décapage présentent des dispositifs de chauffage réglables pour lesdits agents.

16. Dispositif selon l'une quelconque des revendications 11 à 15, **caractérisé en ce que** l'électrode tubulaire (41) de l'unité de décapage (4) et l'électrode tubulaire (51) de l'unité de phosphatation (5), peuvent être reliées au pôle moins et au pôle plus d'une source de tension continue (8) et **en ce que** le fil peut respectivement former une anode et une cathode sans raccordement.

17. Dispositif selon l'une quelconque des revendications 11 à 16, **caractérisé en ce que** les électrodes tubulaires de l'unité de phosphatation (5) et/ou de l'unité de décapage (4), agencées de manière sensiblement concentrique autour du fil, vues dans la direction axiale, sont chacune formées d'au moins deux segments de coque, au moins une partie desdits segments de coque pouvant être soulevée ou pivotée.

18. Dispositif selon l'une quelconque des revendications 11 à 17, **caractérisé en ce qu'**au moins la face inférieure de l'électrode tubulaire ou un segment de coque agencé de la sorte est pourvu de perçages ou réalisé sous forme de grille.

19. Dispositif selon l'une quelconque des revendications 11 à 18, **caractérisé en ce que** l'installation de chauffage (3) fonctionne par induction ou par conduction.

20. Dispositif selon l'une quelconque des revendications 11 à 19, **caractérisé en ce qu'**un dispositif de mesure de température (T₁) (T₂T₃T₅T₀) pour relever et/ou régler la température du fil est agencé au moins après l'installation de chauffage (3), de préférence en amont et/ou en aval de l'unité de décapage (4) de l'unité de phosphatation (5) ainsi que de l'installation de séchage (6) et **en ce que** tous les dispositifs de mesure du dispositif sont reliés à une unité centrale de mesure et/ou réglage et/ou documentation.
